# FASCICULE DE BREVET EUROPEEN

(11) **EP 0 034 108 B1**
(45) Date de publication et mention de la délivrance du brevet: **17.07.1985**
(21) Numéro de dépôt: 81630003.2
(22) Date de dépôt: 07.01.1981
(51) Int. Cl.: C21C 5/30

(54) **Procédé d'affinage d'un bain de métal**
Verfahren zum Raffinieren einer Metallschmelze
Method for refining a metal melt

(30) Priorité: 09.01.1980 LU 82070
(43) Date de publication de la demande: 19.08.1981
(73) Titulaire: ARBED S.A., L-2930 Luxembourg (LU)
(72) Inventeur: Metz, Paul, L-Luxembourg (LU); Schleimer, François, L-Esch/Alzette (LU); Goedert, Ferdinand, L-Esch/Alzette (LU); Lorang, Lucien, L-Differdance (LU); Henrion, Romain, L-Esch/Alzette (LU); Thill, Fernand, L-Kockelscheuer (LU)
(74) Mandataire: Neyen, René

## Description

La présente invention concerne un procédé d'affinage d'un bain de métal, notamment par conduite contrôlée du soufflage d'oxygène par le haut et du barbotage au gaz inerte par le fond du creuset.

Pour augmenter la productivité de la fabrication de l'acier on recherche d'un côté des moyens permettant d'incorporer un maximum de matières ferrifères dans le bain, telles les mitrailles et/ou les minerais riches. D'un autre côté on cherche à assurer une qualité élevée de l'acier fabriqué en éliminant le plus possible de phosphore et de soufre contenus dans le métal à affiner.

Ainsi il est connu de suivre l'évolution de la scorie au cours de l'affinage et d'intervenir par des réglages soit du débit de l'oxygène soufflé par la lance, soit de la hauteur de la tête de lance au-dessus du niveau du bain. En effet, on peut dans une certaine mesure régler la répartition de l'oxygène de soufflage entre la scorie et le métal en variant la distance entre la tête de lance et le niveau du bain, pour un débit constant en oxygène et pour une tête de lance d'une configuration donnée.

Une hauteur élevée de la tête de iance résulte en une oxydation préférentielle de la scorie qui prend une consistance mousseuse, ce qui favorise la déphosphoration et la désulfuration. Par contre une faible hauteur de la tête de lance conduit à une décarburation accélérée et à un dégagement accru de chaleur, surtout au point d'impact du jet d'oxygène, laquelle chaleur peut servir à la fusion de matières solides incorporées au bain.

Or, malgré l'acquisition de lances spéciales onéreuses en vue d'augmenter le taux de post- combustion du CO près de la surface du bain, tous les efforts imaginables pour augmenter les températures près de la surface du bain dans le but de fondre un surplus de mitrailles, sont contre-carrés par la présence à la surface d'un bain d'une couche de scorie épaisse et mousseuse qui se forme au cours de l'affinage par soufflage d'oxygène par le haut et qui agit comme un isolant thermique grâce à sa consistance mousseuse.

C'est dans cet ordre d'idées que le déposant a proposé un procédé d'affinage permettant d'augmenter les taux traditionnels d'ajoutes de mitrailles solides tout en évitant les désavantages décrits.

Le procédé décrit dans la demande de brevet LU 81.207, prévoit d'affiner la fonte par soufflage d'oxygène par le haut et il est caractérisé en ce que d'une part on provoque à proximité immédiate de la surface du bain une post-combustion du CO dégagé au cours de la décarburation en répartissant de l'oxygène sur ladite surface et que d'autre part on règle en continu l'épaisseur et la consistance de la scorie en agissant sur le déséquilibre entre celle-ci et le bain, par injection de gaz essentiellement inerte par le fond du bain.

Toutefois un procédé d'affinage au cours duquel l'interface entre le métal et la scorie est constamment balayé par l'ajoute de gaz de barbotage, si bien que la scorie est en permanence désoxydée et ne peut par conséquent prendre une consistance mousseuse, ne permet pas, à lui seul, de tenir compte de la multiplicité des réactions qui se déroulent dans le bain et surtout dans la scorie.

En effet, la scorie doit nécessairement présenter un degré de réactivité réglable ainsi qu'une consistance essentiellement fluide, également réglable, pour permettre la conduite de l'affinage sous des conditions reconnues comme favorables, tant du point de vue de la post-combustion du CO que du point de vue de la déphosphoration et de la désulfuration du bain. Parallèlement à ceci, il est nécessaire de suivre le degré momentané de décarburation du bain en fonction de l'oxygène insufflé.

Le but de la présente invention est donc d'élaborer un procédé de conditionnement de la scorie au cours de l'affinage d'un bain de fonte, procédé qui permet le suivi de l'évolution des réactions thermochimiques se déroulant dans le bain et dans la scorie, ainsi que celui du comportement de la scorie au point de vue local en faisant usage d'une part de paramètres fixes, liés à la configuration de l'installation et d'autre part de paramètres variables significatifs pour le déroulement contrôlé des réactions thermochimiques au cours de l'affinage.

Ce but est atteint suivant l'invention par un procédé d'affinage qui opère essentiellement par soufflage d'oxygène par le haut au moyen d'une lance de soufflage disposant d'une part d'un circuit à oxygène principal et d'autre part d'un circuit à oxygène secondaire qui fournit l'oxygène nécessaire à brûler le CO dégagé au cours de l'affinage et qui est soutenu par un barbotage de gaz essentiellement inerte par le fond du creuset. Selon ce procédé on détermine en continu l'épaisseur de la scorie qui surnage sur le bain, la vitesse de décarburation du bain ainsi que le fasteur post-combustion du monoxyde de carbone et que l'on ajuste dans le temps la hauteur de la lance de soufflage en dessus du bain, le débit total en oxygène soufflé, le débit d'oxygène secondaire et le débit de gaz de barbotage de manière à suffire à tout moment de l'affinage à la relation : où
(HSC/HB) t est le rapport (épaisseur scorie/hauteur du bain) à un moment t déterminé ;
HL est la hauteur ae la lance de soufflage,
DC est le diamètre du creuset,
DOT est le débit total en oxygène de soufflage,
DCDT est la vitesse de décarburation du bain,
X est le facteur de post-combustion du CO dégagé [% Ç02/(% CO + % C02)]
DOS est le débit d'oxygène secondaire et
F est le débit de gaz de barbotage

tandis que C, a1-a5 et α1-α5 sont des paramètres qui dépendent de la configuration de l'installation et qui sont des fonctions du rapport (volume total d'oxygène introduit dans la scorie/volume total d'oxygène insufflé).

On conduit l'affinage de manière à assurer qu'à tout moment au cours de l'affinage le rapport (épaisseur scorie/hauteur bain) reste entre une limite inférieure et une limite supérieure définies de manière empirique pour une installation donnée.

Une fois ces limites établies on peut favoriser la déphosphoration et la désulfuration du bain en ajustant les conditions de l'affinage de manière à faire tendre le rapport (épaisseur scorie/hauteur bain) vers sa limite supérieure, tandis que l'on peut favoriser la post-combustion du CO dégagé en ajustant les conditions de l'affinage de manière à faire tendre le rapport (épaisseur scories/hauteur bain) vers sa limite inférieure.

Pour la mise en oeuvre du procédé décrit ici, on établit donc le rapport (épaisseur scorie/hauteur bain). Tandis que la hauteur du bain est constante, dépendant essentiellement de la quantité de fonte et des mitrailles enfournées, l'épaisseur de la scorie est sujette à des variations. Pour déterminer en continu la dite épaisseur, on utilise de préférence les procédés et les dispositifs de mesure que le déposant a décrits dans le brevet LU 71.261 resp. la demande de brevet EP-A-0 022 739.

Ces procédés et dispositifs se prêtent particulièrement bien à être intégrés dans un système global de conduite par ordinateur, tel qu'il convient d'être utilisé dans le cadre du procédé suivant l'invention. Il en est de même pour ce qui est du suivi de la vitesse de décarburation (DCDT) par analyse en continu des fumées du convertisseur à l'aide d'un spectromètre de masse et du calcul du facteur de postcombustion (X) du CO dégagé au cours de l'affinage.

Dans le rapport (hauteur lance/diamètre creuset) la hauteur de la lance est évidemment le seul paramètre variable. Or, il y a lieu de préciser que le dit rapport ne varie que très peu dans le présent contexte. En effet, tandis que suivant les procédés d'affinage conventionnels on essaie de contrôler tant bien que mal la vitesse de décarburation du bain par le débit d'oxygène insuflé, par l'ajustement de la hauteur de la lance et encore en prévoyant des têtes de lance à l'aide desquelles on peut choisir l'angle d'insufflation de l'oxygène, le procédé décrit ici prévoit que l'on confine la lance de soufflage pratiquement dans un rôle de simple fournisseur d'oxygène et que l'on règle la vitesse de décarburation du métal surtout par le débit du gaz de barbotage.

Comme il a été exposé plus haut on utilise une lance de soufflage disposant d'un circuit à oxygène principal et d'un circuit à oxygène secondaire, pour bien différencier le jet d'oxygène destiné à pénétrer dans le bain de l'oxygène secondaire ajouté en vue de soutenir la post-combustion du CO au-dessus du niveau du bain.

La relation suivant l'invention tient en effet compte des débits respectifs en oxygène total et en oxygène secondaire ainsi que du débit en oxygène total en rapport avec le débit en gaz de barbotage.
Ainsi, on a pour une aciérie du déposant
HB = 120 cm
DC = 500 cm

et on dispose d'une lance de soufflage spéciale à post-combustion.

La relation est alors, selon l'invention où
HSC et HL sont exprimés en cm,
DOT, DOS et F en Nm3/min, et
DCDT en kg/min.

En conduisant le soufflage en se basant sur cette relation et en gardant à chaque moment HSC compris entre 120 et 200 cm, il a été possible, à partir d'une fonte liquide d'analyse moyenne :
C = 3,90 %.
Mn = 0,28 %
P = 1,65 %
S = 0,025 %
Si = 0,64 %

d'élaborer au convertisseur un acier où P = 0,010 % et S = 0,011 %, tout en réalisant les résultats suivants :
Consommation de fonte liquide : 664 kg/t acier
Consommation de mitrailles : 440 kg/t acier
Rendement fer : 96,5 %.

Il est évident que la mise en oeuvre du procédé suivant l'invention exige l'utilisation d'un ordinateur auquel sont reliés les instruments de mesure resp. les entrées et sorties des débitmètres et vannes de réguiation pour les gaz utilisés et qui assume la conduite automatique de l'affinage suivant l'invention.

## Revendications

1. Procédé d'affinage d'un bain d'acier, par soufflage d'oxygène par le haut effectué au moyen d'une lance de soufflage disposant d'une part d'un circuit à oxygène principal et d'autre part d'un circuit à oxygène secondaire qui fournit l'oxygène nécessaire à brûler le CO dégagé au cours de l'affinage, qui est soutenu par un barbotage de gaz essentiellement inerte par le fond du creuset, caractérisé en ce que l'on détermine en continu l'épaisseur de la scorie qui surnage sur le bain, la vitesse de décarburation du bain ainsi que le facteur de post-combustion du monoxyde de carbone et que l'on ajuste dans le temps la hauteur de la lance de soufflage en dessus du bain, le débit total en oxygène soufflé, le débit d'oxygène secondaire et le débit de gaz de barbotage de manière à suffire à tout moment de l'affinage à l'équation : où
HSC est l'épaisseur de la scorie à un moment t déterminé,
HL est la hauteur de la lance de soufflage,
DOT est le débit total en oxygène de soufflage,
DOS est le débit d'oxygène secondaire,
DCDT est la vitesse de décarburation du bain,
X est le facteur de post-combustion du CO dégagé (% COO (% C0₂ + % CO2) et
F est le débit de gaz de barbotage
et où le diamètre du creuset est de 500 cm et la hauteur du bain de 120 cm.

2. Procédé suivant la revendication 1, caractérisé en ce que l'on conduit l'affinage de manière à assurer qu'à tout moment au cours de l'affinage le rapport (épaisseur scorie/hauteur bain) reste entre une limite inférieure et une limite supérieure définies de manière empirique pour une installation donnée.

3. Procédé suivant les revendications 1 et 2, caractérisé en ce que l'on favorise la déphosphoration et la désulfuration du bain en ajustant les conditions de l'affinage de manière à faire tendre le rapport (épaisseur scorie/hauteur bain) vers sa limite supérieure.

4. Procédé suivant les revendications 1 et 2, caractérisé en ce que l'on favorise la post-combustion du CO dégagé en ajustant les conditions de l'affinage de manière à faire tendre le rapport (épaisseur scorie/hauteur bain) vers sa limite inférieure.

## Claims

1. Process for refining a metal bath by top-blowing oxygen through a blowing lance which has, on the one hand a principal oxygen circuit, and on the other hand a secondary oxygen circuit, which provides the oxygen necessary for the combustion of the CO released during refining, which is maintained by an essentially inert flushing gas introduced through the furnace bottom, characterised in that the thickness of the slag which covers the surface of the bath, the speed of decarburisation of the bath as well as the post-comoustion factor of carbon-monoxide are continuously monitored, and that the height of the blowing lance above the bath, the total discharge of blown oxygen, the discharge of secondary oxygen and the discharge of flushing gas are periodically adjusted in such a way as to satisfy, at any given moment during refining, the equation : where
HSC is the slag thickness at a given time t ;
HL is the height of the blowing lance ;
DOT is the total discharge of the blown oxygen ;
DOS is the discharge of secondary oxygen ;
DCDT is the decarburisation speed of the bath ;
X is the post-combustion factor of the released CO (% CO_{z}) (% CO + % CO2) ;
F is the discharge of flushing gas,
and where the diameter of the crucible is 500 cm and the bath height 120 cm.

2. Process according to claim 1, characterised in that refining is conducted in such a way as to ensure that at any given time durin refining, the ratio (slag thickness/bath height) remains between a lower limit and an upper limit defined in an empirical way for a given installation.

3. Process according to claims 1 and 2, characterised in that the dephosphorisation and the desulphurisation of the bath is favoured by adjusting the refining conditions in such a way as to make the ration (slag thickness/bath height) tend towards its upper limit.

4. Process according to claims 1 and 2, characterised in that the post-combustion of the released CO is favoured by adjusting the refining conditions in such a way as to make the ration (slag thickness/bath height) tend towards its lower limit.

## Patentansprüche

1. Verfahren zum Frischen eines Stahlbades durch Oxygen-Aufblasen mittels einer Blaslanze welche sowohl einen Primär- als auch einen Sekundär- Sauerstoffkreis besitzt, wobei letzterer die notwendige Menge Sauerstoff zum Verbrennen der während des Frischens entweichenden CO-Menge liefert, welche durch Einblasen von im wesentlichen inertem Spülgas durch den Gefässboden unterstützt wird, dadurch gekennzeichnet, dass man kontinuierlich die auf dem Bad schwimmende Schlackendicke, die Entkohlungs-Geschwindikeit des Bades, sowie den Nachverbrennungs-Faktor des Kohlenstoffmonoxyds bestimmt und, dass man die Höhe der Blaslanze über dem Bad, den Gesamtdurchsatz an geblasenem Sauerstoff, den Durchsatz an Sekundär-Sauerstoff un den Durchsatz an Spülgas derart regelt, dass zu jedem Zeitpunkt des Frischens folgender Gleichung genügt wird : wo
HSC die Schlackendicke zu einem bestimmten Zeitpunkt t,
HL die Blasianzenhöhe,
DOT den gesamten Sauerstoffdurchsatz,
DOS den Sekundär-Sauerstoffdurchsatz,
DCDT die Entkohlungsgeschwindigkeit des Bades,
X den Nachverbrennungsfaktor (% CO₂)1(% CO + % CO₂) des entweichenden CO und
F den Durchsatz an Spulgas darstellt,
und wo der Durchmesser des Tiegels 500 cm und die Badhöhe 120 cm beträgt.

2. Verfahren gemäss Anspruch 1, dadurch gekennzeichnet, dass man das Frischen derart steuert, dass man sicherstellt, dass sich das Verhältnis (Schlackendicke/Badhöhe) zwischen einer oberen und unteren Grenze, welche empirisch für eine gegebene Anlage bestimmt wird, bewegt.

3. Verfahren gemäss den Ansprüchen 1 und 2, dadurch gekennzeichnet, dass man die Entphosphorung und die Entschwefelung des Bades durch Einstellen der Frischbedingungen begünstigt und zwar derart, dass man das Verhältnis (Schlackendicke/Badhöhe) zur oberen Grenze hin neigen lässt.

4. Verfahren gemäss den Ansprüchen 1 und 2, dadurch gekennzeichnet, dass man die Nachverbrennung von CO durch Einstellen der Frischbedingungen bedingungen begünstigt und zwar derart, dass man das Verhältnis (Schlackendicke/Badhöhe) zur unteren Grenze hin neigen lässt.
